# EUROPÄISCHE PATENTANMELDUNG

(11) **EP 3 219 507 A1**
(43) Veröffentlichungstag der Anmeldung: **20.09.2017**
(21) Anmeldenummer: 16160117.4
(22) Anmeldetag: 14.03.2016
(51) Int. Cl.: B41M 5/44, B41M 5/333

(54) **SELBSTKLEBENDES WÄRMEEMPFINDLICHES AUFZEICHNUNGSMATERIAL**

(71) Anmelder: Papierfabrik August Koehler SE, 77704 Oberkirch (DE)
(72) Erfinder: Brasch, Uwe, 77656 Offenburg (DE); Kühne, Lutz, 77797 Ohlsbach (DE); Keske, Jürgen, 77743 Neuried (DE); Schulte, Matthias, 77704 Oberkirch (DE)
(74) Vertreter: Held, Stephan

(57) **Zusammenfassung**

Selbstklebendes wärmeempfindliches Aufzeichnungsmaterial, umfassend ein Trägersubstrat, eine auf einer Seite des Trägersubstrats aufgebrachte wärmeempfindliche farbbildende Schicht, umfassend mindestens einen nichtphenolischen Farbentwickler und mindestens einen Farbbildner, eine silikonisierte Schicht auf der Oberseite der auf dem Trägersubstrat aufgebrachten wärmeempfindlichen farbbildenden Schicht, sowie eine Klebeschicht auf der der wärmeempfindlichen farbbildenden Schicht abgewandten Seite des Trägersubstrats.

## Beschreibung

Die Erfindung betrifft ein selbstklebendes wärmeempfindliches Aufzeichnungsmaterial, umfassend ein Trägersubstrat, eine auf einer Seite des Trägersubstrats aufgebrachte wärmeempfindliche farbbildende Schicht, umfassend mindestens einen nicht-phenolischen Farbentwickler und mindestens einen Farbbildner, eine silikonisierte Schicht auf der Oberseite der auf dem Trägersubstrat aufgebrachten wärmeempfindlichen farbbildenden Schicht, sowie eine Klebeschicht auf der der wärmeempfindlichen farbbildenden Schicht abgewandten Seite des Trägersubstrats, ein Verfahren zu dessen Herstellung sowie dessen Verwendung. Die Erfindung betrifft auch ein Halbfabrikat, dessen Herstellung sowie dessen Verwendung zur Herstellung des selbstklebenden wärmeempfindlichen Aufzeichnungsmaterials.

Selbstklebende wärmeempfindliche Aufzeichnungsmaterialien für Thermodirektdruck-Anwendungen, die eine auf einem Trägersubstrat aufgebrachte wärmeempfindliche farbbildende Schicht (Thermoreaktionsschicht) sowie eine Klebeschicht auf der anderen Seite des Trägersubstrates aufweisen, sind bekannt. In der wärmeempfindlichen farbbildenden Schicht liegen üblicherweise ein Farbbildner und ein Farbentwickler vor, die unter Wärmeeinwirkung miteinander reagieren und so zu einer Farbentwicklung führen. Diese selbstklebenden wärmeempfindlichen Aufzeichnungsmaterialien werden üblicherweise auf eine Trägerbahn ("Release Liner" oder kurz "Liner") aufgebracht, damit die einzelnen Einheiten des selbstklebenden wärmeempfindlichen Aufzeichnungsmaterials nicht aufeinander kleben.

Es sind auch sogenannte trägerlose ("linerless") selbstklebende wärmeempfindliche Aufzeichnungsmaterialien bekannt. Auf die wärmeempfindliche farbbildende Schicht wird hierbei üblicherweise eine silikonisierte Schicht aufgetragen. Diese Materialien zeichnen sich dadurch aus, dass sie nicht auf einem Trägermaterial aufgebracht sind, sondern auf sich selbst aufgerollt werden können, so dass die wärmeempfindliche farbbildende Schicht, auf die eine silikonisierte Schicht aufgetragen ist, in direktem Kontakt zu der Klebeschicht steht. Da Bestandteile der Klebeschicht, insbesondere die Weichmacher, die wärmeempfindliche farbbildende Schicht angreifen können, was zu einer verminderten Schreibleistung führt, besitzen diese trägerlosen selbstklebenden wärmeempfindlichen Aufzeichnungsmaterialien zusätzlich noch eine Schutzschicht ("Topcoat"), die zwischen der wärmeempfindlichen farbbildenden Schicht und der silikonisierten Schicht lokalisiert ist.

Der Einsatz einer Schutzschicht ist jedoch mit deutlich erhöhten Herstellungskosten verbunden, sodass die Kostenvorteile durch die Verwendung eines trägerlosen Materials wieder aufgezehrt werden. Zudem erlaubt die offenporige Oberfläche herkömmlicher Thermopapiere ohne Schutzschicht keine gute Beschichtbarkeit mit Silikon. Es sind folglich hohe Silikonauftragsmengen erforderlich, die nicht nur die Herstellungskosten in die Höhe treiben, sondern auch für Ablagerungen auf den Thermodruckköpfen verantwortlich sind.

So offenbart die US 4,851,383 A ein selbstklebendes wärmeempfindliches Aufzeichnungsmaterial, umfassend ein Trägermaterial mit einer wärmeempfindlichen Schicht auf der einen Seite und einer Klebeschicht auf der anderen Seite. Eine Schutzschicht auf der Oberseite der wärmeempfindlichen Schicht ist hierbei mit einer silikonisierten Schicht versehen.

Die DE 19757589 B4 offenbart einen trägerlosen wärmeempfindlichen Aufzeichnungs-Haftbogen, umfassend einen Schichtträger, eine auf einer Seite des Schichtträgers vorgesehene wärmeempfindliche Aufzeichnungsschicht, eine auf der wärmeempfindlichen Aufzeichnungsschicht vorgesehene Sperrschicht, eine auf der Sperrschicht vorgesehene Ablöseschicht und eine auf der anderen Seite des Schichtträgers vorgesehene Haftschicht, wobei die Sperrschicht aus einer Beschichtungszusammensetzung gebildet ist, die kolloidale Kieselsäure, die in Form eines Kolloids vorliegt, das Wasser als Dispergiermedium enthält, und mindestens ein aus wasserlöslichen Harzen und wasserdispergierbaren Harzen ausgewähltes Harz umfasst.

Die US 5,840,657 offenbart ein mehrschichtiges trägerloses Aufzeichnungsmaterial mit einer wärmeempfindlichen Schicht enthaltend einen phenolischen Farbentwickler auf der einen Seite und einer Klebeschicht auf der anderen Seite. Dabei sind auf der wärmeempfindlichen Schicht zudem zwei weitere Schichten, eine Basis- und eine Deckschicht, aus einem Polymer aufgebracht. Das Trägermaterial wird hierbei nur partiell beschichtet, um ausgesuchte Teile der Oberfläche bedruckbar zu machen.
Aufgabe der vorliegenden Erfindung ist es, die vorstehend beschriebenen Nachteile des Standes der Technik zu beheben. Insbesondere ist es Aufgabe, ein selbstklebendes wärmempfindliches Aufzeichnungsmaterial mit möglichst niedrigen Produktionskosten bereitzustellen, das zudem eine hohe Beständigkeit gegenüber den in der Klebeschicht enthaltenen Weichmachern aufweist und neben einer wünschenswert hohen dynamischen Druckempfindlichkeit auch eine gute Lagerstabilität, insbesondere auch unter Bedingungen hoher Lagertemperatur und Umgebungsfeuchte, zeigt, ohne dass die für die Anwendung notwendigen funktionellen Eigenschaften, wie beispielsweise Oberflächenweiße und thermische Ansprechempfindlichkeit, verloren gehen. Zudem soll das selbstklebende wärmempfindliche Aufzeichnungsmaterial eine gute Silikonisierbarkeit der Oberfläche der wärmeempfindlichen farbbildenden Schicht ermöglichen. Ferner ist es wünschenswert, ein selbstklebendes wärmeempfindliches Aufzeichnungsmaterial bereitzustellen, das auch ohne Träger einsetzbar ist. Schließlich ist es wünschenswert ein unter Umweltgesichtspunkten geeignetes Aufzeichnungsmaterial bereitzustellen.

Erfindungsgemäß wird diese Aufgabe mit einem selbstklebenden wärmeempfindlichen Aufzeichnungsmaterial nach Anspruch 1 gelöst, umfassend ein Trägersubstrat, eine auf einer Seite des Trägersubstrats aufgebrachte wärmeempfindliche farbbildende Schicht, umfassend mindestens einen nicht-phenolischen Farbentwickler und mindestens einen Farbbildner, eine silikonisierte Schicht auf der Oberseite der auf dem Trägersubstrat aufgebrachten wärmeempfindlichen farbbildenden Schicht, sowie eine Klebeschicht auf der der wärmeempfindlichen farbbildenden Schicht abgewandten Seite des Trägersubstrats, das dadurch gekennzeichnet ist, dass die silikonisierte Schicht direkt auf der wärmeempfindlichen farbbildenden Schicht aufliegt.

Durch das direkte Aufliegen der silikonisierten Schicht auf der wärmeempfindlichen farbbildenden Schicht und die damit einhergehende Abwesenheit einer Schutzschicht zwischen der silikonisierten Schicht und der wärmeempfindlichen farbbildenden Schicht ist die Herstellung des erfindungsgemäßen selbstklebenden wärmeempfindlichen Aufzeichnungsmaterials mit einem deutlich geringeren Aufwand und deutlich geringeren Kosten verbunden.

Die wärmeempfindliche farbbildende Schicht enthält vorzugsweise zusätzlich mindestens ein plättchenförmiges Pigment.

Das mindestens eine plättchenförmige Pigment ist vorzugsweise ausgewählt aus der Gruppe, bestehend aus Kaolin, Al(OH)₃ und/oder Talkum. Besonders bevorzugt ist der Einsatz von Kaolin. Ganz besonders bevorzugt ist der Einsatz eines Streichkaolins. Ein derartiges ist beispielsweise unter dem Handelsnamen Kaolin ASP 109 (BASF, Deutschland) erhältlich.

Der Einsatz dieser plättchenförmigen Pigmente, insbesondere des Kaolins, hat vor allem den Vorteil, dass sich die wärmeempfindliche farbbildende Schicht sehr gut silikonisieren lässt.

Unter plättchenförmigen Pigment wird ein Pigment verstanden, bei dem das Verhältnis Durchmesser zu Dicke etwa 7 bis 40 zu 1, vorzugsweise etwa 15 bis 30 zu 1, beträgt.

Die Teilchengröße des plättchenförmigen Pigments wird vorzugsweise so eingestellt, dass mindestens etwa 70%, vorzugsweise mindestens etwa 85%, der Teilchen eine Teilchengröße von etwa < 2µm aufweisen (Sedigraph). Der pH-Wert des plättchenförmigen Pigments in wässriger Lösung beträgt vorzugsweise 6 bis 8.

Das mindestens eine plättchenförmige Pigment liegt in der wärmeempfindlichen farbbildenden Schicht des erfindungsgemäßen selbstklebenden wärmeempfindlichen Aufzeichnungsmaterial vorzugsweise in einer Menge von etwa 5 bis etwa 60 Gew.-%, besonders bevorzugt in der Menge von etwa 15 bis etwa 55 Gew.-%, bezogen auf den gesamten Feststoffgehalt der wärmeempfindlichen Schicht, vor. Liegen weniger als 5 Gew.-% des plättchenförmige Pigments vor so hat dies den Nachteil, dass die gute Silikonisierbarkeit nicht mehr gegeben ist. Der Einsatz von mehr als 60 Gew.-% hat den Nachteil, dass die Neigung zum Ablegen auf dem Druckkopf steigt und die Schreibleistung abnimmt, da die Verhältnisse zwischen Pigmenten, Binder, Farbgeber und Entwickler negativ beeinflußt werden.

Die Auswahl des Trägersubstrates ist nicht kritisch. Allerdings ist es bevorzugt, als Trägersubstrat Papier, synthetisches Papier und/oder eine Kunststoff-Folie einzusetzen.

Vorzugsweise ist das erfindungsgemäße selbstklebende wärmeempfindliche Aufzeichnungsmaterial ein trägerloses ("linerless") selbstklebendes wärmeempfindliches Aufzeichnungsmaterial.

Trägerlos bedeutet hierbei, dass das erfindungsgemäße selbstklebende wärmeempfindliche Aufzeichnungsmaterial nicht auf einem Trägermaterial aufgebracht wird, sondern auf sich selbst aufgewickelt wird. Dies hat den Vorteil, dass die Herstellungskosten weiter gesenkt werden können, mehr Laufmeter je Rolle realisierbar sind, kein Entsorgungsaufwand für Entsorgung des Liners notwendig ist und mehr Etiketten je spezifischem Laderaumvolumen transportiert werden können.

Bei dem mindestens einem nicht-phenolischen Farbentwickler handelt es sich vorzugsweise um einen Sulfonyl-Harnstoff und/oder eine Verbindung der Formel (I) wobei Ar₁ und Ar₂ ein Phenyl-Rest und/oder ein C₁-C₄-Alkyl-substituierter Phenyl-Rest sind.

Eine Verbindung der Formel (I) ist ganz besonders bevorzugt.

Bei dem C₁-C₄-Alkyl-substituierten Phenyl-Rest handelt es sich vorzugsweise um einen Methyl-Rest, besonders bevorzugt um einen para-Methyl-Rest.

In einer besonders bevorzugten Ausführungsform sind Ar₁ und Ar₂ ein para-Methyl-substituierter Phenyl-Rest.

In einer weiteren besonders bevorzugten Ausführungsform ist Ar₁ ein Phenyl-Rest und Ar₂ ein para-Methyl-substituierter Phenyl-Rest.

In einer ganz besonders bevorzugten Ausführungsform sind Ar₁ und Ar₂ jeweils ein Phenyl-Rest, das heißt bei dem mindestens einem Farbentwickler handelt es sich um N-(2-(3-Phenylureido)phenyl)benzolsulfonamid (nachfolgend auch als NKK 1304 bezeichnet; Hersteller: Nippon Soda Co.Ltd.).

Der in der farbbildenden wärmempfindlichen Schicht des erfindungsgemäßen selbstklebenden wärmeempfindlichen Aufzeichnungsmaterials zusätzlich oder anstelle eines Farbentwicklers gemäß Formel (I) enthaltene Sulfonyl-Harnstoff ist bevorzugt ausgewählt aus der Gruppe bestehend aus N'-(p-Toluolsulfonyl)-N'-phenyl-harnstoff, N-(p-Toluolsulfonyl)-N'-3-(p-toluolsulphonyl-oxy-phenyl)-harnstoff, (Handelsname Pergafast 201^{®}, PF201 von BASF) und/oder 4,4'-Bis-(p-tolylsulfonylureido)-diphenylmethan.

Ganz besonders bevorzugt ist eine Ausführungsform des selbstklebenden wärmeempfindlichen Aufzeichnugsmaterials, die dadurch gekennzeichnet ist, dass die wärmeempfindlich farbbildende Schicht N-(2-(3-Phenylureido)-phenyl)benzolsulfonamid (NKK 1304) und/oder N-(p-Toluolsulfonyl)-N'-3-(p-toluolsulphonyl-oxy-phenyl)-harnstoff (Pergafast 201 (PF201), von BASF) als Farbentwickler enthält.

Der Einsatz von N-(2-(3-Phenylureido)phenyl)benzolsulfonamid (NKK 1304) und/oder N-(p-Toluolsulfonyl)-N'-3-(p-toluolsulphonyl-oxy-phenyl)-harnstoff (PF201) hat insbesondere den Vorteil, dass die Schreibleistung auch bei längerer Lagerung gut ist.

Am meisten bevorzugt ist der Einsatz von N-(2-(3-Phenylureido)phenyl)benzolsulfonamid (NKK 1304), da dessen Einsatz zu einer noch besseren Schreibleistung auch bei längerer Lagerung führt.

Der Einsatz eines nicht-phenolischen Farbentwicklers ist umweltschonend.

Der Sulfonyl-Harnstoff und/oder die Verbindung der Formel (I) liegen vorzugsweise in einer Menge von etwa 5 bis etwa 40 Gew.-%, besonders bevorzugt in einer Menge von etwa 10 bis etwa 25 Gew.-%, bezogen auf den gesamten Feststoffgehalt der wärmeempfindlichen Schicht, vor. Wird die Menge an Farbentwickler von 5 Gew.% unterschritten, so hat dies das den Nachteil, dass die Schreibleistung nicht mehr gegeben ist. Wird die Menge von 40 Gew.% an Farbentwickler überschritten, hat dies den Nachteil, dass die Wirtschaftlichkeit leidet, ohne dass die Schreibleistung noch nennenswert steigt.

Hinsichtlich der Wahl des Farbbildners unterliegt die vorliegende Erfindung keinen wesentlichen Einschränkungen. Bevorzugt ist der Farbbildner jedoch ein Farbstoff vom Triphenylmethan-Typ, vom Fluoran-Typ, vom Azaphthalid-Typ und/oder vom Fluoren-Typ. Ein ganz besonders bevorzugter Farbbildner ist ein Farbstoff vom Fluoran-Typ, da er dank der Verfügbarkeit und der ausgewogenen anwendungsbezogenen Eigenschaften die Bereitstellung eines Aufzeichnungsmaterials mit einem attraktiven Preis-Leistungsverhältnis ermöglicht.

Besonders bevorzugte Farbstoffe vom Fluoran-Typ sind:
3-Diethylamino-6-methyl-7-anilinofluoran,
3-(N-Ethyl-N-p-toludinamino)-6-methyl-7-anilinofluoran,
3-(N-Ethyl-N-isoamylamino)-6-methyl-7-anilinofluoran,
3-Diethylamino-6-methyl-7-(o,p-dimethylanilino)fluoran,
3-Pyrrolidino-6-methyl-7-anilinofluoran,
3-(Cyclohexyl-N-methylamino)-6-methyl-7-anilinofluoran,
3-Diethylamin-7-(m-trifluoromethylanilino)fluoran,
3-N-n-Dibutylamin-6-methyl-7-anilinofluoran,
3-Diethylamino-6-methyl-7-(m-methylanilino)fluoran,
3-N-n-Dibutylamin-7-(o-chloroanilino) fluoran,
3-(N-Ethyl-N-tetrahydrofurfurylamin)-6-methyl-7-anilino-fluoran,
3-(N-Methyl-N-propylamin)-6-methyl-7-anilinofluoran,
3-(N-Ethyl-N-ethoxypropylamin)-6-methyl-7-anilinofluoran,
3-(N-Ethyl-N-isobutylamin)-6-methyl-7-anilinofluoran und/oder
3-Dipentylamin-6-methyl-7-anilinfluoran.

Der mindestens eine Farbbildner liegt vorzugsweise in einer Menge von etwa 2 bis etwa 20 Gew.-%, bevorzugt von etwa 5 bis etwa 15 Gew.-%, bezogen auf den gesamten Feststoffgehalt der wärmeempfindlichen Schicht, vor.

Liegt neben dem mindestens einem Farbbildner ein weiterer Farbbildner vor, so liegt dieser bevorzugt in einer Menge von 0,5 bis 5 Gew.-%, bezogen auf den gesamten Feststoffgehalt der wärmeempfindlichen Schicht, vor.

Wird die Menge an Farbbildner von 2 Gew.-% unterschritten, so hat dies den Nachteil, dass die Funktionalität nicht mehr gegeben ist. Wird die Menge von 20 Gew.-% an Farbbildner überschritten, dann hat dies den Nachteil, dass die Wirtschaftlichkeit deutlich leidet, ohne dass die Schreibleistung noch deutlich zunimmt.

Das erfindungsgemäße selbstklebende wärmeempfindliche Aufzeichnungsmaterial kann in der wärmeempfindliche farbbildende Schicht übliche Additive, wie Sensibilisierungsmittel, Stabilisatoren, Bindemittel, Trennmittel und/oder Aufheller, enthalten.

Generell kommen als Sensibilisierungsmittel vorteilhafterweise Stoffe in Betracht, deren Schmelzpunkt zwischen etwa 90 und etwa 150°C liegt und die im geschmolzenen Zustand die farbbildenden Komponenten (Farbbildner und Farbentwickler) lösen, ohne die Bildung des Farbkomplexes zu stören.

Vorzugsweise ist das Sensibilisierungsmittel ein Fettsäureamid, wie Stearamid, Behenamid oder Palmitamid, ein Ethylen-bis-Fettsäureamid, wie N,N'-Ethylen-bis-stearinsäureamid oder N,N'-Ethylen-bis-ölsäureamid, ein Wachs, wie Polyethylenwachs oder Montanwachs, ein Carbonsäureester, wie Dimethylterephthalat, Dibenzylterephthalat, Benzyl-p-benzyloxybenzoat, Di-(p-methylbenzyl)oxalat, Di-(p-chlorbenzyl)oxalat oder Di-(p-benzyl)oxalat, ein aromatischer Ether, wie 1,2-Diphenoxy-ethan, 1,2-Di-(3-methylphenoxy)ethan, 2-Benzyloxynaphthalin oder 1,4-Diethoxynaphthalin, ein aromatisches Sulfon, wie Diphenylsulfon, und/oder ein aromatisches Sulfonamid, wie Benzolsulfonanilid oder N-Benzyl-p-toluolsulfonamid.

Besonders bevorzugt ist der Einsatz von Fettsäureamiden, da diese kostengünstig zu erwerben sind.

Bei dem Stabilisator handelt es sich vorzugsweise um sterisch gehinderte Phenole, besonders bevorzugt um 1,1,3-Tris-(2-methyl-4-hydroxy-5-cyclohexyl-phenyl)-butan, 1,1,3-Tris-(2-methyl-4-hydroxy-5-tert-butylphenyl)-butan, 1,1-Bis-(2-methyl-4-hydroxy-5-tert-butyl-phenyl)-butan.

Auch Harnstoff-Urethan-Verbindungen der allgemeinen Formel (II), Handelsprodukt UU (Urea-Urethane), oder vom 4,4'-Dihydroxydiphenylsulfon abgeleitete Ether, wie 4-Benzyloxy-4'-(2-methylglycidyloxy)-diphenylsulfon (Handelsname NTZ-95^{®}, Nippon Soda Co. Ltd.), oder oligomere Ether der allgemeinen Formel (III) (Handelsname D90^{®}, Nippon Soda Co. Ltd.) sind als Stabilisatoren im erfindungsgemäßen Aufzeichnungsmaterial einsetzbar.

Besonders bevorzugt sind die Harnstoff-Urethan-Verbindungen der allgemeinen Formel (II).

In einer weiteren bevorzugten Ausführungsform liegt in der wärmeempfindlichen farbbildenden Schicht mindestens ein Bindemittel vor. Bei diesem handelt es sich vorzugsweise um wasserlösliche Stärken, Stärkederivate, Methylcellulose, Hydroxyethylcellulose, Carboxymethylcellulosen, partiell- oder vollständig verseifte Polyvinylalkohole, chemisch modifizierte Polyvinylalkohole oder Styrolmaleinsäureanhydrid-Copolymere, Styrolbutadien-Copolymere, Acrylamid-(Meth)-acrylat-Copolymere, Acrylamid-Acrylat-Methacrylat-Terpolymere, Polyacrylate, Poly(meth)-acrylsäureester, Acrylat-Butadien-Copolymere, Polyvinylacetate und/oder Acrylnitril-Butadien-Copolymere.

In einer weiteren bevorzugten Ausführungsform liegt mindestens ein Trennmittel (Antihaftmittel) oder Gleitmittel in der wärmeempfindlichen farbbildenden Schicht vor. Bei diesen Mitteln handelt es sich vorzugsweise um Fettsäure-Metallsalze, wie z.B. Zinkstearat oder Calciumstearat, oder auch Behenatsalze, synthetische Wachse, z.B. in Form von Fettsäureamiden, wie z.B. Stearinsäureamid und Behensäureamid, Fettsäurealkanolamide, wie z.B. Stearinsäure-methylolamid, Paraffinwachse verschiedener Schmelzpunkte, Esterwachse unterschiedlicher Molekulargewichte, Ethylenwachse, Propylenwachse unterschiedlicher Härten und/oder natürliche Wachse, wie z.B. Carnaubawachs oder Montanwachs.

Zum Steuern der Oberflächenweisse des erfindungsgemäßen wärmeempfindlichen Aufzeichnungsmaterials können optische Aufheller in die wärmeempfindliche farbbildende Schicht eingebaut werden. Bei diesen handelt es sich vorzugsweise um Stilbene.

Um bestimmte streichtechnische Eigenschaften zu verbessern, ist es im Einzelfall bevorzugt zu den zwingenden Bestandteilen des erfindungsgemäßen wärmeempfindlichen Aufzeichnungsmaterials weitere Bestandteile, insbesondere Rheologie-Hilfsmittel, wie Verdicker und/oder Tenside, hinzuzufügen.

Das Flächenauftragsgewicht der (trockenen) wärmeempfindlichen farbbildenden Schicht des erfindungsgemäßen selbstklebenden wärmeempfindlichen Aufzeichnungsmaterials beträgt vorzugsweise etwa 1 bis etwa 10 g/m², besonders bevorzugt etwa 2 bis etwa 6 g/m². Wird ein Flächenauftragsgewicht von 1 g/m² unterschritten, so hat dies den Nachteil, dass keine Funktionalität mehr gegeben ist. Wird ein Flächenauftragsgewicht von 10 g/m² überschritten, so hat dies den Nachteil, dass dies unwirtschaftlich ist und negative Eigenschaften, wie das Ablegen am Druckkopf, zunehmen.

Wie vorstehend erwähnt, befindet sich direkt auf der wärmeempfindlichen farbbildenden Schicht eine silikonisierte Schicht. Diese silikonisierte Schicht basiert vorzugsweise auf mindestens einem Siloxan. In dieser bevorzugten Ausführungsform ist das mindestens ein Poly(organo)siloxan, insbesondere ein Acryl-poly(organo)siloxan.
In einer weiteren Ausführungsform umfasst die silikonisierte Schicht des erfindungsgemäße selbstklebenden wärmeempfindlichen Aufzeichnungsmaterials eine Mischung aus mindestens zwei Siloxanen. Bevorzugt ist eine Mischung aus mindestens zwei Acryl-poly(organo)siloxanen.
Beispiele für ganz besonders bevorzugte Siloxane sind Siloxane, die unter den Handelsnamen TEGO®RC902 und TEGO®RC711 (beide von Evonik, Deutschland) bekannt sind.

Das Flächenauftragsgewicht der silikonisierten Schicht beträgt etwa 0,3 bis etwa 2,5 g/m², bevorzugt etwa 0,5 bis etwa 1,5 g/m², und ganz besonders bevorzugt etwa 0,6 bis etwa 1,0 g/m². Wird ein Flächenauftragsgewicht von 0,3 g/m² unterschritten, so hat dies den Nachteil, dass die Trennwirkung nicht mehr gegeben ist. Wird ein Flächenauftragsgewicht von 2,5 g/m² überschritten, so hat dies den Nachteil, dass die Wirtschaftlichkeit abnimmt und die Gefahr von Ablagerungen am Thermokopf des Druckers steigt.

Die silikonisierte Schicht ist vorzugsweise wasserfrei. Auch ist es bevorzugt, dass die silikonisierte Schicht keine Pt-Katalysatoren enthält.

Die silikonisierte Schicht enthält vorzugsweise einen Initiator, besonders bevorzugt einen Photoinitiator. Dieser dient zur radikalischen Aushärtung des Silikons. Ganz besonders bevorzugt handelt es sich hierbei um den TEGO® Photoinitiator A18 (von Evonik, Deutschland). Die silikonisierte Schicht kann vorzugsweise weitere Additive, wie Mattierungsmittel und/oder Haftungsadditive, enthalten.

Die Klebeschicht, die auf der Seite des Trägermaterials, die der wärmempfindliche farbbildende Schicht abgewandt ist, aufgebracht ist, umfasst mindestens einen Klebstoff, bevorzugt einen Schmelzklebstoff.

Besonders bevorzugt handelt es sich bei dem Schmelzklebstoff um einen Schmelzklebstoff auf Kautschuk- und/oder Acrylat-Basis.

Beispiele für ganz besonders bevorzugte Schmelzklebstoffe sind unter den Handelsnamen TLH4280E (Bostik), PS8746 (Henkel/Technomelt), PS1212 (Novamelt) und/oder L1945 (Collano) bekannt.

Das Flächenauftragsgewicht der Klebeschicht beträgt vorzugsweise etwa 10 bis etwa 40 g/m², besonders bevorzugt etwa 12 bis etwa 25 g/m². Wird ein Flächenauftragsgewicht von 10 g/m² unterschritten, so hat dies den Nachteil, dass die Haftwirkung nicht mehr gegeben ist. Wird ein Flächenauftragsgewicht von 40 g/m² überschritten, so hat dies den Nachteil, dass die Wirtschaftlichkeit abnimmt und die Gefahr der Verklebung von Umlenkrollen und Schneidmessern in Etikettenspendern steigt.

In einer ganz besonders bevorzugten Ausführungsform ist das erfindungsgemäße selbstklebende wärmeempfindliche Aufzeichnungsmaterial trägerlos, der mindestens eine Farbentwickler ein Sulfonyl-Harnstoff und das plättchenförmige Pigment ein Streichkaolin. In dieser ganz besonders bevorzugten Ausführungsform liegt der Sulfonyl-Harnstoff in einer Menge von etwa 5 bis etwa 40 Gew.-%, bezogen auf den gesamten Feststoffgehalt der wärmeempfindlichen Schicht, vor. Das plättchenförmige Pigment liegt in dieser ganz besonders bevorzugten Ausführungsform in einer Menge von etwa 5 bis etwa 60 Gew.-%, bezogen auf den gesamten Feststoffgehalt der wärmeempfindlichen Schicht, vor.

In einer ebenfalls ganz besonders bevorzugten Ausführungsform ist das erfindungsgemäße selbstklebende wärmeempfindliche Aufzeichnungsmaterial trägerlos, der mindestens eine Farbentwickler N-(2-(3-Phenylureido)phenyl)benzolsulfonamid und das plättchenförmige Pigment ein Streichkaolin. Die eingesetzten Mengen an N-(2-(3-Phenylureido)phenyl)benzolsulfonamid und plättchenförmigem Kaolin liegen in dieser Ausführungsform auch bei etwa 5 bis etwa 40 Gew.-% bzw. etwa 5 bis etwa 60 Gew.-%.

Das erfindungsgemäße selbstklebende wärmeempfindliche Aufzeichnungsmaterial lässt sich mit bekannten Herstellungsverfahren gewinnen.

Das erfindungsgemäße Herstellungsverfahren ist allerdings dadurch gekennzeichnet, dass auf ein Trägersubstrat eine die Ausgangsmaterialien der wärmeempfindlichen farbbildenden Schicht enthaltende wässrige Suspension aufgetragen und getrocknet wird, die wärmeempfindliche farbbildende Schicht anschließend silikonisiert wird und dass auf der der wärmeempfindlichen farbbildenden Schicht abgewandten Seite des Trägersubstrates eine Klebeschicht aufgetragen wird.

Ganz besonders bevorzugt wird das erfindungsgemäße selbstklebende wärmeempfindliche Aufzeichnungsmaterial mit einem Verfahren gewonnen, bei dem auf ein Trägersubstrat eine die Ausgangsmaterialien der wärmeempfindlichen farbbildenden Schicht enthaltende wässrige Suspension aufgetragen und getrocknet wird, wobei die wässrige Auftragssuspension einen Feststoffgehalt von etwa 20 bis etwa 75 Gew.-%, bevorzugt von etwa 25 bis etwa 50 Gew.%, aufweist, und mit dem Curtain-Coating-Beschichtungsverfahren bei einer Betriebsgeschwindigkeit der Streichanlage von mindestens etwa 400 m/min aufgetragen und getrocknet wird, die wärmeempfindliche farbbildende Schicht anschließend silikonisiert wird und dass auf der der wärmeempfindlichen farbbildenden Schicht abgewandten Seite des Trägersubstrates eine Klebeschicht aufgetragen wird.

Dieses Verfahren ist insbesondere unter wirtschaftlichen Gesichtspunkten vorteilhaft.

Wird der Wert des Feststoffgehaltes von etwa 20 Gew.-% unterschritten, dann verschlechtert sich die Wirtschaftlichkeit, da eine große Menge von Wasser aus dem Strich durch schonende Trocknung in kurzer Zeit entfernt werden muss, was sich nachteilig auf die Streichgeschwindingkeit auswirkt. Wird auf der anderen Seite der Wert von 75 Gew.-% überschritten, dann führt dies lediglich zu einem erhöhten technischen Aufwand, um die Stabilität des Streichfarben-Vorhangs während des Beschichtungsprozesses zu gewährleisten.

Wie vorstehend erwähnt, ist es von Vorteil das erfindungsgemäße selbstklebende wärmeempfindliche Aufzeichnungsmaterial mittels eines Verfahrens herzustellen, bei dem die wässrige Auftragsuspension mit dem Curtain-Coating-Beschichtungsverfahren bei einer Betriebsgeschwindigkeit der Streichanlage von mindestens etwa 400 m/min aufgetragen wird. Das sogenannte Curtain-Coating-Verfahren ist dem Fachmann bekannt und zeichnet sich durch folgende Kriterien aus:
Beim Curtain-Coating-Beschichtungsverfahren (Vorhangbeschichtungsverfahren) wird ein frei fallender Vorhang einer Beschichtungsdispersion gebildet. Durch freien Fall wird die in Form eines dünnen Filmes (Vorhangs) vorliegende Beschichtungsdispersion auf ein Substrat "gegossen", um die Beschichtungsdispersion auf das Substrat aufzubringen. Die DE 10196052 T1 offenbart den Einsatz des Curtain-Coating-Beschichtungsverfahrens bei der Herstellung von Informationsaufzeichnungsmaterialien u.a. auch von wärmeempfindlichen Aufzeichnungsmaterialien, wobei mehrschichtige Aufzeichnungsschichten durch Aufbringen des aus mehrere Beschichtungsdispersionsfilmen bestehenden Vorhangs auf Substrate erfolgen.

Die Einstellung der Betriebsgeschwindigkeit der Streichanlage auf mindestens etwa 400 m/min hat sowohl betriebswirtschaftliche als auch technische Vorteile. Besonders bevorzugt beträgt die Betriebsgeschwindigkeit mindestens etwa 750 m/min, ganz besonders bevorzugt mindestens etwa 1000 m/min und ganz besonders bevorzugt mindestens etwa 1500 m/min. Es war insbesondere überraschend, dass selbst bei letztgenannter Geschwindigkeit das erhaltene wärmeempfindliche Aufzeichnungsmaterial in keiner Weise beeinträchtigt ist und dass die Betriebsdurchführung selbst bei dieser hohen Geschwindigkeit optimal abläuft.

In einer bevorzugten Ausführungsform des erfindungsgemäßen Verfahrens weist die wässrige entlüftete Auftragssuspension eine Viskosität von etwa 100 bis etwa 1000 mPas (Brookfield, 100 U/min, 20 °C) auf. Wird der Wert von etwa 100 mPas unterschritten bzw. der Wert von etwa 1000 mPas überschritten, dann führt dies zu einer mangelhaften Lauffähigkeit der Streichmasse am Streichaggregat. Besonders bevorzugt beträgt die Viskosität der wässrigen entlüfteten Auftragssuspension etwa 150 bis etwa 700 mPas.

In einer bevorzugten Ausführungsform kann zur Optimierung des Verfahrens die Oberflächenspannung der wässrigen Auftragssuspension auf etwa 30 bis etwa 60 mN/m, bevorzugt auf etwa 35 bis etwa 50 mN/m (gemessen entsprechend der statischen Ringmethode nach Du Noüy, DIN 53914), eingestellt werden.

Die Ausbildung der wärmeempfindlichen farbbildenden Schicht kann on-line oder in einem separaten Streichvorgang off-line erfolgen. Dies gilt auch für eventuell nachfolgend aufgetragene Schichten oder Zwischenschichten.

Es ist vorteilhaft, wenn die getrocknete wärmeempfindliche farbbildende Schicht einer Glätt-Maßnahme unterzogen wird. Hierbei ist es vorteilhaft, die Bekk-Glätte, gemessen nach DIN 53101, auf etwa 150 bis etwa 1500 sec, vorzugsweise auf etwa 250 bis etwa 800 sec, einzustellen.

Die im Zusammenhang mit dem erfindungsgemäßen selbstklebenden wärmeempfindlichen Aufzeichnungsmaterial aufgeführten bevorzugten Ausführungsformen gelten ebenfalls für das erfindungsgemäße Verfahren.

Die vorliegende Erfindung betrifft auch ein selbstklebendes wärmeempfindliches Aufzeichnungsmaterial, das gemäß dem vorstehend geschilderten erfindungsgemäßen Verfahren erhältlich ist.

Die vorliegende Erfindung umfasst außerdem ein Verfahren zur Herstellung eines Halbfabrikats, das dadurch gekennzeichnet ist, dass auf ein Trägersubstrat eine die Ausgangsmaterialien der wärmeempfindlichen farbbildenden Schicht enthaltende wässrige Suspension aufgetragen und getrocknet wird. Das erfindungsgemäße Halbfabrikat wird demnach analog dem erfindungsgemäßen selbstklebenden wärmeempfindlichen Aufzeichnungsmaterial hergestellt, allerdings noch ohne anschließende Silikonisierung und Auftrag der Klebeschicht.

Die im Zusammenhang mit dem erfindungsgemäßen selbstklebenden wärmeempfindlichen Aufzeichnungsmaterial sowie dem Verfahren zur Herstellung desselben genannten bevorzugten Ausführungsformen gelten entsprechend für das Verfahren zur Herstellung des Halbfabrikats sowie für das Halbfabrikat an sich, das ebenfalls von der vorliegenden Erfindung umfasst wird.

Die vorliegende Erfindung umfasst außerdem die Verwendung eines Halbfabrikats umfassend ein Trägersubstrat, eine auf einer Seite des Trägersubstrats aufgebrachte wärmeempfindliche farbbildende Schicht, umfassend mindestens einen Farbentwickler und mindestens einen Farbbildner, zur Herstellung eines selbstklebendes wärmeempfindliches Aufzeichnungsmaterial, wie vorangegangen beschrieben.

Die Vorteile, die mit der vorliegenden Erfindung verbunden sind, lassen sich im Wesentlichen wie folgt zusammenfassen:
Die vorliegende Erfindung stellt ein selbstklebendes wärmeempfindliches Aufzeichnungsmaterial bereit, welches bevorzugt trägerlos ist und neben einer wünschenswert hohen dynamischen Druckempfindlichkeit auch eine außerordentlich gute Lagerstabilität, insbesondere auch unter Bedingungen hoher Lagertemperatur und Umgebungsfeuchte, zeigt, ohne dass die für die Anwendung notwendigen funktionellen Eigenschaften, wie beispielsweise Oberflächenweisse und thermische Ansprechempfindlichkeit, verloren gehen. Zudem ermöglicht die Zusammensetzung der wärmeempfindlichen farbbildenden Schicht eine gute Silikonisierbarkeit derselben. Das erfindungsgemäße selbstklebende wärmeempfindliche Aufzeichnungsmaterial ist bevorzugt trägerlos und kann somit auf sich selbst aufgewickelt werden. Die farbbildende Schicht weist eine hohe Beständigkeit gegenüber den Bestandteilen der Klebeschicht auf, besonders gegenüber hydrophoben Stoffen, wie Weichmachern, fettigen oder öligen Stoffen, etc. Dies ermöglicht die Bereitstellung eines trägerlosen selbstklebenden wärmeempfindlichen Aufzeichnungsmaterials. Ferner ist das erfindungsgemäße selbstklebende wärmeempfindliche Aufzeichnungsmaterial umweltverträglich.

Das erfindungsgemäße selbstklebende wärmeempfindliche Aufzeichnungsmaterial ist für POS (point-of-sale) und/oder Etiketten-Anwendungen gut geeignet. Es eignet sich auch zur Herstellung von Aufklebern, Labels und Reisegepäckstreifenanhängern.

Die Erfindung wird nachfolgend anhand von nicht beschränkten Beispielen im Detail erläutert.

Der Auftrag einer wässrigen Auftragssuspension zur Ausbildung der wärmeempfindlichen farbbildenden Schicht eines wärmeempfindlichen Aufzeichnungspapiers erfolgte im Labormaßstabe mittels einer Stabrakel auf einer Seite eines Thermobasispapiers von 69 g/m². Nach Trocknung wurde ein thermisches Aufzeichnungsblatt erhalten. Die Auftragsmenge der wärmeempfindlichen farbbildenden Schicht lag zwischen 4,0 und 4,5 g/m².

Im Produktionsmaßstab erfolgte der Auftrag der wässrigen Auftragssuspension auf eine Papierbahn eines Flächengewichtes von 64 g/m² mittels des Curtain-Coating-Beschichtungsverfahrens. Die Viskosität der wässrigen Auftragssuspension betrug 170-570 mPas (nach Brookfield, 100 U/min, 20 °C) (im entlüfteten Zustand). Das Streichwerk war in-line angeordnet. Das Curtain-Coating-Beschichtungsverfahren wurde bei einer Geschwindigkeit von 450 m/min betrieben.

Nach dem Auftrag der wässrigen Auftragssuspension erfolgte in üblicher Weise der Trocknungsvorgang des beschichteten Papierträgers. Der Flächengewichtsauftrag der trockenen wärmeempfindlichen Schicht betrug 4,0-4,5 g/m².

Die nachfolgend genannten Rezepturen wurden hergestellt, indem zunächst die Dispersionen A1, A2, B und C separat durch Mahlen der Bestandteile in einer Perlen-Mühle gemischt wurden und diese Dispersionen zusammen mit den anderen Komponenten anschließend gut miteinander vermischt wurden.

Die so erhaltenen wärmeempfindlichen Beschichtungssuspensionen (Rezepturen 1a, 1b, 2a, , 2b, und 3), die sich aus der nachfolgenden Tabellen 1 bis 6 ergeben, wurden verwendet, um Halbfabrikate aus Papierträger und wärmeempfindlicher farbbildender Schicht herzustellen.

**Tabelle 1:**

| **Rezeptur 1a** | **Komponente** | **Gew.-Teile** | **Bemerkung / Handelsname** | **chem. Nomenklatur** |
|---|---|---|---|---|
| Dispersion A1 | Farbbildner 1 | 11,06 | S-205 | 3-(N-ethyl-N-isopentylamino)-6-methyl-7-anilinofluoran |
| | PVA niedrigviskos, niedrigverseift (15%) | 20,04 | Poval 4-85, Fa. Kuraray | Polyvinylalkohollösung |
| Dispersion A2 | Farbbildner 2 | 16,58 | ODB-2 | 3-N-n-Dibutylamino-6-methyl-7-anilinofluoran |
| | PVA niedrigviskos, niedrigverseift (15%) | 30,05 | Poval 4-85, Fa. Kuraray | Polyvinylalkohollösung |
| Dispersion B | Farbentwickler | 76,79 | Bisphenol A | 4,4 '-Isopropy!endipheno! |
| | PVA niedrigviskos, niedrigverseift (15%) | 54,41 | Poval 4-85, Fa. Kuraray | Polyvinylalkohollösung |
| Dispersion C | Sensibilisierungsmit tel | 25,62 | BON | 2-Benzyloxynaphthalin |
| | PVA niedrigviskos, niedrigverseift (15%) | 18,15 | Poval 4-85, Fa. Kuraray | Polyvinylalkohollösung |
| | Stearinsäureamid-Dispersion (25%) | 108,17 | | |
| | Zinkstearat-Dispersion (30%) | 54,9 | | |
| | PCC-Slurry (56%) | 121,77 | gefälltes Calciumcarbonat | |
| | optischer Aufheller (31,3%) | 5,75 | Blankophor PT | anionisches Stilben-Derivat |
| | PVA hochviskos, hochverseift (10%) | 330 | Poval28-99 | Polyvinylalkohollösung |
| | Vernetzer, Glyoxalbasiert (42%) | 11,29 | Cartabond-Typ, Fa. Archroma | |
| | Rheologiehilfsmittel | 0,83 | Sterocoll-Typ, BASF | Polyacrylamid anionisch modifiziert |

**Tabelle 2:**

| **Rezeptur 1b** | **Komponente** | **Gew.-Teile** | **Bemerkung / Handelsname** | **chem. Nomenklatur** |
|---|---|---|---|---|
| Dispersion A1 | Farbbildner 1 | 11,06 | S-205 | 3-(N-ethyl-N-isopentylamino)-6-methyl-7-anilinofluoran |
| | PVA niedrigviskos, niedrigverseift (15%) | 20,04 | Poval 4-85, Fa. Kuraray | Polyvinylalkohollösung |
| Dispersion A2 | Farbbildner 2 | 16,58 | ODB-2 | 3-N-n-Dibutylamino-6-methyl-7-anilinofluoran |
| | PVA niedrigviskos, niedrigverseift (15%) | 30,05 | Poval 4-85, Fa. Kuraray | Polyvinylalkohollösung |
| Dispersion B | Farbentwickler | 76,79 | Bisphenol A | 4,4 '-Isopropy!endipheno! |
| | PVA niedrigviskos, niedrigverseift (15%) | 54,41 | Poval 4-85, Fa. Kuraray | Polyvinylalkohollösung |
| Dispersion C | Sensibilisierungsmit tel | 25,62 | BON | 2-Benzyloxynaphthalin |
| | PVA niedrigviskos, niedrigverseift (15%) | 18,15 | Poval 4-85, Fa. Kuraray | Polyvinylalkohollösung |
| | Stearinsäureamid-Dispersion (25%) | 108,17 | | |
| | Zinkstearat-Dispersion (30%) | 54,9 | | |
| | Kaolin-Slurry (72%) | 94,71 | ASP-109 | |
| | optischer Aufheller (31,3%) | 5,75 | Blankophor PT | anionisches Stilben-Derivat |
| | PVA hochviskos, hochverseift (10%) | 330 | Poval28-99 | Polyvinylalkohollösung |
| | Vernetzer, Glyoxalbasiert (42%) | 11,29 | Cartabond-Typ, Fa. Archroma | |
| | Rheologiehilfsmittel | 0,83 | Sterocoll-Typ, BASF | Polyacrylamid anionisch modifiziert |

**Tabelle 3:**

| **Rezeptur 2a** | **Komponente** | **Gew.-Teile** | **Bemerkung / Handelsname** | **chem. Nomenklatur** |
|---|---|---|---|---|
| Dispersion A1 | Farbbildner 1 | 9,0 | S-205 | 3-(N-ethyl-N-isopentylamino)-6-methyl-7-anilinofluoran |
| | PVA niedrigviskos, niedrigverseift (15%) | 16,31 | Poval 4-85, Fa. Kuraray | Polyvinylalkohollösung |
| Dispersion A2 | Farbbildner 2 | 21,0 | ODB-2 | 3-N-n-Dibutylamino-6-methyl-7-anilinofluoran |
| | PVA niedrigviskos, niedrigverseift (15%) | 38,05 | Poval 4-85, Fa. Kuraray | Polyvinylalkohollösung |
| Dispersion B | Farbentwickler | 60 | NKK 1304 | N-[2-(3-Phenylureido)phenyl]benzolsulf on-amid |
| | PVA niedrigviskos, niedrigverseift (15%) | 70,59 | Poval 4-85, Fa. Kuraray | Polyvinylalkohollösung |
| Dispersion C | Sensibilisierungsmit tel | 36 | BON | 2-Benzyloxynaphthalin |
| | PVA niedrigviskos, niedrigverseift (15%) | 25,51 | Poval 4-85, Fa. Kuraray | Polyvinylalkohollösung |
| | Stearinsäureamid-Dispersion (25%) | 176,77 | | |
| | Zinkstearat-Dispersion (30%) | 0 | | |
| | Kaolin-Slurry (72%) | 94,88 | ASP 109, Fa. BASF | |
| | optischer Aufheller (31,3%) | 2,88 | Blankophor PT | anionisches Stilben-Derivat |
| | PVA hochviskos, hochverseift (10%) | 330 | Poval 28-99, Fa. Kuraray | Polyvinylalkohollösung |
| | Vernetzer, Glyoxalbasiert (42%) | 11,29 | Cartabond-Typ, Fa. Archroma | |
| | Rheologiehilfsmittel | 0,83 | Sterocoll-Typ, BASF | Polyacrylamid anionisch modifiziert |

**Tabelle 4:**

| **Rezeptur 2b** | **Komponente** | **Gew.-Teile** | **Bemerkung / Handelsname** | **chem. Nomenklatur** |
|---|---|---|---|---|
| Dispersion A1 | Farbbildner 1 | 0 | S-205 | 3-(N-ethyl-N-isopentylamino)-6-methyl-7-anilinofluoran |
| | PVA niedrigviskos, niedrigverseift (15%) | 0 | Poval 4-85, Fa. Kuraray | Polyvinylalkohollösung |
| Dispersion A2 | Farbbildner 2 | 30,0 | ODB-2 | 3-N-n-Dibutylamino-6-methyl-7-anilinofluoran |
| | PVA niedrigviskos, niedrigverseift (15%) | 54,36 | Poval 4-85, Fa. Kuraray | Polyvinylalkohollösung |
| Dispersion B | Farbentwickler | 60 | PF201 | N-(p-Toluolsulfonyl)-N'-(3-(p-Toluolsulfonyloxy)phenyl)harnstoff) |
| | PVA niedrigviskos, niedrigverseift (15%) | 70,59 | Poval 4-85, Fa. Kuraray | Polyvinylalkohollösung |
| Dispersion C | Sensibilisierungsmittel | 36 | BON | 2-Benzyloxynaphthalin |
| | PVA niedrigviskos, niedrigverseift (15%) | 25,51 | Poval 4-85, Fa. Kuraray | Polyvinylalkohollösung |
| | Stearinsäureamid-Dispersion (25%) | 176,77 | | |
| | Zinkstearat-Dispersion (30%) | 0 | | |
| | Kaolin-Slurry (72%) | 94,88 | ASP 109, Fa. BASF | |
| | optischer Aufheller (31,3%) | 2,88 | Blankophor PT | anionisches Stilben-Derivat |
| | PVA hochviskos, hochverseift (10%) | 330 | Poval 28-99, Fa. Kuraray | Polyvinylalkohollösung |
| | Vernetzer, Glyoxalbasiert (42%) | 11,29 | Cartabond-Typ, Fa. Archroma | |
| | Rheologiehilfsmittel | 0,83 | Sterocoll-Typ, BASF | Polyacrylamid anionisch modifiziert |

**Tabelle 5:**

| **Rezeptur 3** | **Komponente** | **Gew.-Teile** | **Bemerkung / Handelsname** | **chem. Nomenklatur** |
|---|---|---|---|---|
| Dispersion A1 | Farbbildner 1 | 0 | S-205 | 3-(N-ethyl-N-isopentylamino)-6-methyl-7-anilinofluoran |
| | PVA niedrigviskos, niedrigverseift (15%) | 0 | Poval 4-85, Fa. Kuraray | Polyvinylalkohollösung |
| Dispersion A2 | Farbbildner 2 | 29 | ODB-2 | 3-N-n-Dibutylamino-6-methyl-7-anilinofluoran |
| | PVA niedrigviskos, niedrigverseift (15%) | 52,54 | Poval 4-85, Fa. Kuraray | Polyvinylalkohollösung |
| Dispersion B | Farbentwickler | 46,4 | PF201 | N-(p-Toluolsulfonyl)-N'-(3-(p-Toluolsulfonyloxy)phenyl)harnstoff |
| | PVA niedrigviskos, niedrigverseift (15%) | 30,94 | Poval 4-85, Fa. Kuraray | Polyvinylalkohollösung |
| Dispersion C | Sensibilisierungsmittel | 15,47 | BON | 2-Benzyloxynaphthalin |
| | PVA niedrigviskos, niedrigverseift (15%) | 10,96 | Poval 4-85, Fa. Kuraray | Polyvinylalkohollösung |
| | Stearinsäureamid-Dispersion (25%) | 213,6 | | |
| | Zinkstearat-Dispersion (30%) | 41,26 | | |
| | Kaolin-Slurry (72%) | 117,85 | ASP 109, Fa. BASF | |
| | optischer Aufheller (31,3%) | 1,85 | Blankophor PT | anionisches Stilben-Derivat |
| | PVA hochviskos, hochverseift (10%) | 290 | Poval28-99 | Polyvinylalkohollösung |
| | Vernetzer, Glyoxalbasiert (42%) | 9,94 | Cartabond-Typ, Fa. Archroma | |
| | Rheologiehilfsmittel | 1,61 | Sterocoll-Typ, BASF | Polyacrylamid anionisch modifiziert |

Zur Silikonisierung wurde eine Mischung aus 50 Teilen TEGO RC902, 25 Teilen TEGO RC711 sowie 25 Teilen TEGO RC1772 (als Mattierungsmittel) hergestellt, plus 3 bis 5 Teilen SR9051 als Haftungsadditiv und 1,5 Teilen Photoinitiator A18 (Hersteller: Evonik, Deutschland; Ausnahme: SR9051 Fa. Sartomer, Archema Group). Die Silikonisierung der wärmeempfindlichen farbbildenden Schicht erfolgte mit Hilfe eines Fünffach-Walzenauftrags mit vorheriger Coronabehandlung.

Die selbstklebenden wärmeempfindlichen Aufzeichnungsmaterialien auf Basis der in den Tabellen 1 bis 5 aufgelisteten Auftragssupensionen waren trägerlos und wurden wie nachstehend beschrieben ausgewertet. Die Ergebnisse sind den Tabellen 6 und 7 zu entnehmen.

### Lagerstabilität des trägerlosen selbstklebenden wärmeempfindlichen Aufzeichnungsmaterials:

Zur Beurteilung der Lagerbeständigkeit eines trägerlosen selbstklebenden wärmeempfindlichen Aufzeichnungsmaterials, wurde das auf der Oberseite (d.h. direkt auf der Thermoreaktionsschicht) silikonisierte wärmeempfindliche Aufzeichnungsmaterial beidseitig mit Schmelzklebstoffen versehen, um eine Rollenwicklung zu simulieren (d.h. Klebereinfluß von der Ober- und Unterseite).

Als Klebstoffe kamen Technomelt PS 8746 (Henkel) und Collano L1 945 (Collano) zum Einsatz. Diese standen bereits auf einer Trägerfolie beschichtet zur Verfügung.

Zur Durchführung wurde die jeweilige Klebefolie zunächst auf die Rückseite des Thermopapiers bei Raumtemperatur kaschiert und dann an einem Atlantek 200 Thermodrucker ein Schachbrettmuster mit 10 Energieabstufungen thermisch gedruckt. Von dem Druckbild wurde mittels eines SpectroEye Densitometers (Fa. X-Rite) die Bilddichte (optische Dichte, OD) gemessen.

Ein weiterer Streifen desselben Thermopapiers, welcher in gleicher Weise rückseitig kaschiert, aber nicht mehr thermisch bedruckt wurde, wurde ebenfalls auf der Oberseite mit der Klebefolie kaschiert und anschließend in einem Klimaschrank bei 60°C / 50% rel. Feuchte zwischen Plexiglasplatten und einer Gewichtsbelastung von 10,5 kg gelagert. Nach definierten Zeitabständen von 1, 2 und 4 Wochen wurde jeweils ein Muster entnommen und bei Raumtemperatur für 1 Stunde klimatisiert. Dann wurde die Klebefolie von der Oberseite entfernt und die Thermoseite an dem Atlantek 200 Thermodrucker dynamisch bedruckt, um die verbliebene Schreibleistung zu bestimmen. Dabei gilt: $% Ver {a}^{¨} nderung der Schreibleistung = \left(\frac{Bilddichte nach Lagerung}{Bilddichte vor Lagerung}\right) * 100 %$

### (Bilddichte bestimmt bei einer Energiedichte von 0,45 mJ/dot)

### Bestimmung der Trennwerte

Das angewendete Verfahren ermöglicht die Bestimmung der Kraft, die erforderlich ist, das Trennpapier vom klebstoffbeschichteten Obermaterial abzuziehen. Dies erlaubt eine Vorabbewertung des Verarbeitungsverhaltens - sehr niedrige Werte ergeben ein vorzeitiges Ablösen von Etiketten während des Herstellungs- oder Spendevorgangs - hohe Werte führen zum Reißen beim Stanzgitterabzug oder zu Spendeproblemen bei automatischer Spendung.

Die Trennkraft bei langsamem Abzug ist die Kraft, die erforderlich ist, ein selbstklebend beschichtetes Material von seinem Trennpapier (oder umgekehrt das Trennpapier vom Selbstklebematerial) in einem Winkel von 180° und einer Klemmengeschwindigkeit von 300 mm/min abzuziehen.

Benötigte Geräte:
Als Prüfgerat wurde ein Gerät eingesetzt, das einen Verbund mit einem Abzugswinkel von 180° und einer Klemmengeschwindigkeit von 300 mm/min bei ±2% Genauigkeit trennen kann. Das Prüfgerät hatte eine Rückenplatte, auf der Teststreifen so angebracht wurden, dass ein Winkel von 180° während der Prüfung beibehalten wurde. Lagergewichte aus Metall, erzeugten einen Druck von 6,86 kPa (70 g/cm²) auf die Materialproben. Die Teststreifen wurden aus einem repräsentativen Muster des Materials geschnitten. Die Streifen waren 50 mm breit und in Laufrichtung mindestens 175 mm lang. Der Schnitt war sauber und gerade. Von jedem Materialmuster wurden mindestens drei Streifen bereitgestellt.

Bedingungen: Die Teststreifen wurden 20 Stunden bei 23 ±2°C zwischen zwei planliegenden Metallplatten unter einem Druck von 6,86 kPa (70 g/cm²) gelagert. Dadurch entsteht ein guter Kontakt zwischen Trennmaterial und Klebstoff. Nach dieser Drucklagerung wurden die Streifen zwischen den Platten herausgenommen und vor der Messung mindestens vier Stunden unter Standardbedingungen (23±2°C und 50±5% r.F.) klimatisiert.

Prüfvorgang:
Jeder Teststreifen wurde mit seiner vollen Fläche mit doppelseitigem Klebeband auf der Testplatte befestigt, so dass ein Abzugtest bei 180° erfolgte. Dabei wurde das Etiketten- vom Trennmaterial abgelöst. Die Klemmengeschwindigkeit wurde auf 300 mm/min eingestellt. Während der Prüfung wurde die Kraft fünfmal in Abstanden von 10 mm im mittleren Bereich des Streifens abgelesen. Aus diesen fünf Messungen ergibt sich der Durchschnittswert für jeden Streifen.

Ergebnisse:
Die Trennkraft bei langsamem Abzug wird als Mittelwert in Centinewton pro 50 mm (cN/50 mm) angegeben.
Die Bestimmung der Trennwerte wurde mit zwei verschiedenen Klebstoffen (tesa 7475 und 7476) durchgeführt.

### Silikonauftragsbestimmung_

Diese Prüfmethode ermöglicht eine schnelle und genaue Bestimmung der Silikonmenge einer Trennbeschichtung mit minimaler Probenvorbereitung. Die Trennbeschichtung befindet sich auf einem Trägermaterial, wie es zur Herstellung von Trennmaterial für Selbstklebeetiketten oder anderen Trennanwendungen verwendet wird.

Definition:
Das Silikonauftragsgewicht wird als die Menge ausgehärteter Silikontrennbeschichtung pro Standardflache eines Trägermaterials definiert. Es wird in Gramm pro Quadratmeter (g/m²) angegeben.

Geräte:
Die Methode beruht auf der Analyse der Röntgenfluoreszenz (RFA).

Materialproben:
Eine geeignete Anzahl von Prüfkörpern wurde einem repräsentativen Muster des zu untersuchenden Abdeckmaterials eines Laminats oder silikonisierten Trennmaterials entnommen. Eine Verunreinigung der Proben, vor allem mit silikonhaltigem Material wurde vermieden. Die Muster wurden auf ein trockenes, sauberes Blatt Seidenpapierpapier ausgeschnitten oder -gestanzt und dann nur mit einer Pinzette am Rand angefasst. Die Proben mussten nicht vorkonditioniert werden.

Prüfvorgang:
Die Proben wurden dann in das Gerät eingeführt und in eine spezielle Messkammer bewegt, wo die Bestrahlung mit der primären Röntgenstrahlung die Emission der sekundären Röntgenfluoreszenz, die für das untersuchte Element, in diesem Fall Silizium, charakteristisch ist, hervorruft. Nach einer Zeit von 30 bis 60 Sekunden war die Messung abgeschlossen und das Programm gab das Silikonauftragsgewicht direkt in g/m² Silikon an (siehe auch "Ergebnisse" unten). Die RFA-Technik ist eine relative und keine absolute Methode. Deshalb musste eine Kalibrierungskurve erstellt werden, bevor Routineanalysen durchgeführt werden konnten. Die Kalibrierung erfordert das Einrichten des Geräts zur Registrierung von Silizium-Röntgenstrahlung und anschließend die Messung bekannter Standards. Es muss aber nachdrücklich betont werden, dass jedes Trägermaterial eine unterschiedliche Untergrundstrahlung liefert. Es ist deshalb zur Erstellung der Kalibrierungskurve nicht nur notwendig, eine Reihe von unterschiedlichen Silikonauftragsgewichten zu messen, sondern dies auch für jedes Trägermaterial getrennt durchzuführen.

Ergebnisse:
Die Ergebnisse werden direkt in Gramm Silikon pro Quadratmeter angegeben. Es ist zu beachten, dass hier bereits von elementarem Silizium auf Silikon umgerechnet wurde.

Es wurden mehrere Proben von einem repräsentativen beschichteten Substrat genommen, um mögliche Schwankungen über die Bahnbreite zu erfassen. Im Allgemeinen ist die Messgenauigkeit umso höher, je länger die Messzeit ist. Genauigkeiten liegen in der Größenordnung von ±0.05 bis ±0.01 (g/m²).

### Methylenblautest

Anwendungsbereich:
Dieses Prüfverfahren beschreibt eine Methode zur Bewertung der Deckungsqualität von Silikonbeschichtungen. Diese Prüfung kann nur mit Papiersubstraten durchgeführt werden, die mit der verwendeten Farbprüflösung angefärbt werden können.

Definition:
Die Beschichtungsqualität wird durch Prüfung mit Methylenblau als Farbstoff bewertet. Es wird eine bestimmte Menge der Farbflüssigkeit für eine begrenzte Zeit auf den silikonbeschichteten Liner aufgebracht; danach wird das Färbemittel abgespült oder abgewischt, und der Liner wird getrocknet. Die Beschichtungsqualität wird optisch ausgewertet.

Vorgehensweise:
a. Eine 1 Liter Polyethylenflasche wurde auf eine elektronische Waage gestellt.
b. Es wurden 5 Gramm Methylenblau in das Gefäß eingewogen.
c. 1 Liter destilliertes Wasser wurde mithilfe eines Messzylinders zugeben. Das Gefäß wurde verschlossen und intensiv geschüttelt, um den Farbstoff zu lösen.

Prüfausrüstung:
1. Cobb-Tester mit Ring mit einem Durchmesser von etwa 11,5 cm.
2. Stoppuhr mit Rückwärtslauf und Alarmfunktion.
3. Kleiner Behälter mit 200 ml-Markierung.
4. Methylenblaulösung.
5. Saugfähiges Reinigungspapier.

Materialproben:
Es wurden mehrere Proben des Trennmaterials bewertet. Wenn diese Proben von einer bestimmten Stelle der Papierbahn stammten, wurde dies zu Referenzzwecken entsprechend notiert.

Anfärbetest:
1. Ausschneiden einer 14 cm x 14 cm großen Probe des Trennpapiers. Es dürfen sich im Schutzpapier keine Löcher oder Perforationen befinden.
2. Die Silikonoberfläche wurde vor der Prüfung nicht berührt, da sonst die Anfärbung verfälscht werden kann. Einlegen der Trennpapierprobe mit der Silikonseite nach oben unter den Prüfring des Cobb-Testers.
3. Festklemmen des Rings, damit das Färbemittel während der Prüfung nicht austritt.
4. Füllen von 200 ml der Farblösung in den Cobb-Tester, und Starten der Stoppuhr. Die Einwirkzeit betrug 120 Sekunden.
5. Ablassen der Farbemittellösung nach der für die Prüfung gewählten Einwirkzeit, Ablösen des Prüfrings, und Abheben desselben von der Probe.
6. Abtupfen des Prüfmusters mit Saugpapier, und Trocknen der Probe für weitere fünf Minuten. Ist das Muster getrocknet, kann es untersucht bzw. vermessen werden.

Ergebnisse:
Die subjektive Beurteilung des Musters berücksichtigt die generelle Anfärbung des Liners und die Penetration der Farblösung in das Basispapier. Bei einer guten Beschichtungsqualität sollte keine Penetration sichtbar sein. Je sichtbarer und intensiver die Anfärbung ist, desto größer ist das Risiko, dass der Klebstoff durch die Silikonbeschichtung zum Basispapier wandert und somit Trennwertprobleme verursachen kann (eventuell Spendeprobleme bei Etiketten oder Trennwertprobleme bei Klebebändern, etc.).

Die Anfärbung wurde anhand einer Skala von + bis ++++ bewertet, wobei ++++ eine vollständige Anfärbung des Basispapiers, wie beim Rohpapier, und + einen perfekten Farbtest ohne erkennbare Penetration darstellt.

Die oben beschriebenen Methoden können auch dem "FINAT TECHNISCHES HANDBUCH, Testmethoden" 9. Ausgabe, August 2014, entnommen werden (FINAT, World-wide Associaction for self-adhesive labels and related products, The Hague, Netherlands).

### Prüfergebnisse:

**Tabelle 6: Ergebnisse der Trennwertbestimmung und der Lagerstabilität**

| | | **SilikonAuftrag** | **Trennwerte** | **Trennwerte** | **Schreibleistung %** 60°C / 50% r.F. | | | | | |
|---|---|---|---|---|---|---|---|---|---|---|
| Nr. | **Rezeptur** | | (tesa 7475) | (tesa 7476) | | | | | | |
| | | | *Acrylatband* | *Kautschukband* | Technomelt PS8746 | | | Collano L1 945 | | |
| | | (g/m²) | cN/in | cN/in | 1 Wo. | 2 Wo. | 4 Wo. | 1 Wo. | 2 Wo. | 4 Wo. |
| 1. | Rez.1a (BPA und PCC) | 0,84 | verblockt | -- | -- | -- | n.b., verblockt | -- | -- | -- |
| 2. | Rez.1a (BPA und PCC) | 1,34 | 509 | 355 | -- | -- | -- | -- | -- | -- |
| 3. | Rez.1a (BPA und PCC) | 1,05 | 966 | 464 | -- | -- | -- | -- | -- | -- |
| 4. | Rez.1b (BPA und Kaolin) | 0,75 | 35 | -- | -- | -- | 37,4 | -- | -- | -- |
| 5. | Rez.1b (BPA und Kaolin) | 1,45 | 5 | 46 | -- | -- | -- | -- | -- | -- |
| 6. | Rez.1b (BPA und Kaolin) | 1,10 | 6 | 51 | -- | -- | -- | -- | -- | -- |
| 7. | Ricoh Topcoat 150 UTB | 0,78 | 9 | -- | -- | -- | 98,7 | -- | -- | -- |
| 8. | Ricoh Topcoat 150 UTB | 0,54 | 11 | -- | 100,0 | 101,7 | 99,4 | 97,3 | 99,5 | 36,6 |
| 9. | Rez.2a (NKK 1304 und Kaolin) | 0,69 | 16 | 169 | 86,3 | 80,1 | 75,3 | 73,2 | 75,4 | 10,6 |
| 10. | Rez.2a (NKK 1304 und Kaolin) | 0,82 | 9 | -- | -- | -- | 76,3 | -- | -- | -- |
| 11. | Rez.2b (PF201 und Kaolin) | 0,68 | 12 | 156 | 69,2 | 54,8 | 26,0 | 54,9 | 26,1 | 9,2 |
| 12. | Rez.3 (PF201 und Kaolin) | 0,76 | 203 | -- | -- | -- | 19,1 | -- | -- | -- |

| | | | | | | | | | | |
|---|---|---|---|---|---|---|---|---|---|---|
| BPA: Bisphenol A PCC: gefälltes CaCO₃ NKK 1304: N-[2-(3-Phenylureido)phenyl]benzolsulfonamid PF201: N-(p-Toluolsulfonyl)-N'-(3-(p-toluolsulfonyl-oxy-phenyl)-harnstoff | | | | | | | | | | |

Die Rezepturen 7 und 8 entsprechen einem selbstklebenden wärmeempfindlichen Aufzeichnungsmaterial auf einem Trägermaterial (TopCoat) gemäß dem Stand der Technik (Hersteller Fa. Ricoh; Papiertyp 150 UTB). Die Rezepturen 9 bis 12 sind erfindungsgemäße Ausführungsformen.

**Tabelle 7: Ergebnisse Methylenblautest**

| Nr. | Rezeptur | Methylenblaufärbung |
|---|---|---|
| 1 | Rez.1a (BPA und PCC) | ++++ |
| 2 | Rez.1a (BPA und PCC) | +++ |
| 3 | Rez.1a (BPA und PCC) | ++++ |
| 4 | Rez.1b (BPA und Kaolin) | ++ |
| 5 | Rez.1b (BPA und Kaolin) | + |
| 6 | Rez.1b (BPA und Kaolin) | + |
| 7 | Ricoh Topcoat 150 UTB | + |
| 8 | Ricoh Topcoat 150 UTB | + |
| 9 | Rez.2a (NKK 1304 und Kaolin) | + |
| 10 | Rez.2a (NKK 1304 und Kaolin) | + |
| 11 | Rez.2b (PF201 und Kaolin) | + |
| 12 | Rez.3 (PF201 und Kaolin) | + |

| | | |
|---|---|---|
| (++++) = deutliche Blaufärbung, (+++) = Blaufärbung, (++) = leichte Blaufärbung, (+) = kaum sichtbare Blaufärbung BPA: Bisphenol A PCC: Gefälltes CaCO₃ NKK 1304: N-[2-(3-Phenylureido)phenyl]benzolsulfonamid PF201: N-(p-Toluolsulfonyl)-N'-(3-(p-toluolsulfonyl-oxy-phenyl)-harnstoff | | |

Den Tabellen 6 und 7 kann entnommen werden, dass das erfindungsgemäße wärmeempfindliche Aufzeichnungsmaterial sehr gute Trennwerte bei mittlerem Silikonauftrag aufweist, eine sehr gute Schreibleistung auch nach 4-wöchiger Lagerzeit bei 60 °C und 50% rel. Feuchtigkeit zeigt und sehr gut silikonisierbar ist, was sich an der sehr geringen Blaufärbung nach dem Methylenblautest zeigt.

## Patentansprüche

1. Selbstklebendes wärmeempfindliches Aufzeichnungsmaterial, umfassend ein Trägersubstrat,
eine auf einer Seite des Trägersubstrats aufgebrachte wärmeempfindliche farbbildende Schicht, umfassend mindestens einen nicht-phenolischen Farbentwickler und
mindestens einen Farbbildner,
eine silikonisierte Schicht auf der Oberseite der auf dem Trägersubstrat aufgebrachten wärmeempfindlichen farbbildenden Schicht, sowie
eine Klebeschicht auf der der wärmeempfindlichen farbbildenden Schicht abgewandten Seite des Trägersubstrats,
**dadurch gekennzeichnet, dass** die silikonisierte Schicht direkt auf der wärmeempfindlichen farbbildenden Schicht aufliegt.

2. Selbstklebendes wärmeempfindliches Aufzeichnungsmaterial gemäß Anspruch 1, **dadurch gekennzeichnet, dass** die wärmeempfindliche farbbildende Schicht zusätzlich mindestens ein plättchenförmiges Pigment, bevorzugt ein Kaolin, und besonders bevorzugt ein Streichkaolin, enthält.

3. Selbstklebendes wärmeempfindliches Aufzeichnungsmaterial nach mindestens einem der vorangegangenen Ansprüche, **dadurch gekennzeichnet, dass** das Trägersubstrat Papier, synthetisches Papier und/oder eine Kunststoff-Folie ist.

4. Selbstklebendes wärmeempfindliches Aufzeichnungsmaterial nach mindestens einem der vorangegangenen Ansprüche, **dadurch gekennzeichnet, dass** das selbstklebende wärmeempfindliche Aufzeichnungsmaterial ein trägerloses selbstklebendes wärmeempfindliches Aufzeichnungsmaterial ist.

5. Selbstklebendes wärmeempfindliches Aufzeichnungsmaterial nach mindestens einem der vorangegangenen Ansprüche, **dadurch gekennzeichnet, dass** der mindestens eine Farbentwickler Sulfonyl-Harnstoff und/oder eine Verbindung der Formel (I) ist wobei Ar₁ und Ar₂ ein Phenyl-Rest und/oder ein C₁-C₄-Alkyl-substituierter Phenyl-Rest sind.

6. Selbstklebendes wärmeempfindliches Aufzeichnungsmaterial nach Anspruch 5, **dadurch gekennzeichnet, dass** der Sulfonyl-Harnstoff N'-(p-Toluolsulfonyl)-N'-phenyl-harnstoff, N-(p-Toluolsulfonyl)-N'-3-(p-toluolsulphonyl-oxy-phenyl)-harnstoff, und/oder 4,4'-Bis-(p-Tolylsulfonylureido)-diphenylmethan ist.

7. Selbstklebendes wärmeempfindliches Aufzeichnungsmaterial nach mindestens einem der vorangegangenen Ansprüche, **dadurch gekennzeichnet, dass** der mindestens eine Farbbildner ein Farbstoff vom Triphenylmethan-Typ, vom Fluoran-Typ, vom Azaphthalid-Typ und/oder vom Fluoren-Typ, bevorzugt vom Fluoran-Typ, ist.

8. Selbstklebendes wärmeempfindliches Aufzeichnungsmaterial nach mindestens einem der vorangegangenen Ansprüche, **dadurch gekennzeichnet, dass** die silikonisierte Schicht auf mindestens einem Poly(organo)siloxan, bevorzugt einem Acryl-poly(organo)siloxan, basiert.

9. Selbstklebendes wärmeempfindliches Aufzeichnungsmaterial nach Anspruch 8, **dadurch gekennzeichnet, dass** die silikonisierte Schicht zusätzlich einen Initiator, bevorzugt einen Photoinitiator, enthält.

10. Selbstklebendes wärmeempfindliches Aufzeichnungsmaterial nach mindestens einem der vorangegangenen Ansprüche, **dadurch gekennzeichnet, dass** die Klebeschicht mindestens einen Schmelzklebstoff, vorzugsweise auf Kautschuk- und/oder Acrylat-Basis, umfasst.

11. Selbstklebendes wärmeempfindliches Aufzeichnungsmaterial nach mindestens einem der Ansprüche 2 bis 10, **dadurch gekennzeichnet, dass** das mindestens eine plättchenförmige Pigment in einer Menge von etwa 5 bis etwa 60 Gew.-%, bevorzugt von etwa 15 bis etwa 55 Gew.-%, bezogen auf den gesamten Feststoffgehalt der wärmeempfindlichen Schicht, vorliegt.

12. Verfahren zur Herstellung eines selbstklebenden wärmeempfindlichen Aufzeichnungsmaterial nach mindestens einem der vorangegangenen Ansprüche, **dadurch gekennzeichnet, dass** auf ein Trägersubstrat eine die Ausgangsmaterialien der wärmeempfindlichen farbbildenden Schicht enthaltende wässrige Suspension aufgetragen und getrocknet wird, die wärmeempfindliche farbbildende Schicht anschließend silikonisiert wird und dass auf der der wärmeempfindlichen farbbildenden Schicht abgewandten Seite des Trägersubstrates eine Klebeschicht aufgetragen wird.

13. Selbstklebendes wärmeempfindliches Aufzeichnungsmaterial, erhältlich gemäß dem Verfahren nach Anspruch 12.

14. Verfahren zur Herstellung eines Halbfabrikates, **dadurch gekennzeichnet, dass** auf ein Trägersubstrat eine die Ausgangsmaterialien der wärmeempfindlichen farbbildenden Schicht, umfassend mindestens einen Farbentwickler und mindestens einen Farbbildner, enthaltende wässrige Suspension aufgetragen und getrocknet wird.

15. Halbfabrikat erhältlich gemäß dem Verfahren nach Anspruch 14.

16. Verwendung des Halbfabrikats nach Anspruch 15 zur Herstellung eines selbstklebenden wärmeempfindlichen Aufzeichnungsmaterials nach mindestens einem der vorangegangenen Ansprüche 1 bis 13.

17. Verwendung eines selbstklebenden wärmeempfindlichen Aufzeichnungsmaterials nach mindestens einem der vorangegangenen Ansprüche 1 bis 13 als Etikett.
